# FASCICULE DE BREVET EUROPEEN

(11) **EP 3 347 945 B1**
(45) Date de publication et mention de la délivrance du brevet: **14.08.2019**
(21) Numéro de dépôt: 16763775.0
(22) Date de dépôt: 08.09.2016
(51) Int. Cl.: H01Q 1/42, H01Q 1/02, H01Q 1/32

(54) **RADOME ÉQUIPÉ D'UN SYSTÈME RÉSISTIF CHAUFFANT STRUCTURE EN BANDES DE NANO-ÉLÉMENTS METALLIQUES**
RADOM MIT EINEM AUS STREIFEN VON METALLNANOELEMENTEN GEFORMTEN WIDERSTANDSHEIZSYSTEM
RADOME PROVIDED WITH A RESISTIVE HEATING SYSTEM FORMED FROM STRIPS OF METAL NANOELEMENTS

(30) Priorité: 11.09.2015 FR 1558498
(43) Date de publication de la demande: 18.07.2018
(73) Titulaire: Commissariat à l'Energie Atomique et aux Energies Alternatives, 75015 Paris (FR)
(72) Inventeur: CELLE, Caroline, 42700 Firminy (FR); DUSSOPT, Laurent, 38100 Grenoble (FR); SIMONATO,Jean-Pierre, 38360 Sassenage (FR)
(74) Mandataire: Brevalex
(86) Numéro de dépôt international: PCT/EP2016/071205
(87) Numéro de publication internationale: WO 2017/042284

(56) Documents cités:
- EP-A2- 2 741 105
- US-A1- 2007 252 775
- CAROLINE CELLE ET AL: "Highly flexible transparent film heaters based on random networks of silver nanowires", NANO RESEARCH, vol. 5, no. 6, 18 mai 2012 (2012-05-18), pages 427-433, XP055201042, ISSN: 1998-0124, DOI: 10.1007/s12274-012-0225-2
- DANIEL LANGLEY ET AL: "Flexible transparent conductive materials based on silver nanowire networks: a review", NANOTECHNOLOGY, IOP, BRISTOL, GB, vol. 24, no. 45, 11 octobre 2013 (2013-10-11), page 452001, XP020252603, ISSN: 0957-4484, DOI: 10.1088/0957-4484/24/45/452001 [extrait le 2013-10-11]

## Description

### DOMAINE TECHNIQUE

La présente invention se rapporte au domaine des radômes destinés à protéger une antenne capable de rayonner et/ou de capter des ondes radioélectriques dans une gamme donnée de fréquences allant de 3 MHz à 300 GHz. Préférentiellement, ces radômes sont destinés aux antennes rayonnant / captant des ondes super hautes fréquences (de 3 GHz à 30 GHz) ou extrêmement hautes fréquences (de 30 à 300 GHz).

L'invention se rapporte en particulier au système de chauffage intégré au radôme, prévu pour son dégivrage et/ou son désembuage.

L'invention trouve des applications particulières dans les domaines automobile, télécommunications, militaire et aéronautique.

### ETAT DE LA TECHNIQUE ANTERIEURE

Du givre qui s'accumule sur un radôme peut dégrader le fonctionnement du système auquel il est associé. En effet, le givre filtre le passage des ondes radioélectriques et limite ainsi la transparence du radôme à ces mêmes ondes. A cet égard, il est noté que la distance de détection d'un radar est directement corrélée à la transparence du radôme aux ondes radioélectriques. Ainsi, dans certaines circonstances, la distance de détection d'un capteur peut s'avérer tellement affaiblie par la présence du givre que le capteur doit être désactivé.

Il a donc été proposé des solutions de chauffage du radôme, de manière à permettre son dégivrage et étendre ainsi la plage d'utilisation du système associé. De nombreuses techniques permettent d'assurer un tel chauffage, comme le chauffage résistif permettant d'éliminer le givre par effet Joule. Ces techniques sont connues par exemple de:
- EP2741105A2;
- US2007/0252775A1;
- CAROLINE CELLE ET AL: "Highly flexible transparent film heaters based on random networks of silver nanowires", NANO RESEARCH, vol. 5, no. 6, 18 mai 2012, pages 427-433,ISSN: 1998-0124;
- DANIEL LANGLEY ET AL: "Flexible transparent conductive materials based on silver nanowire networks: a review", NANOTECHNOLOGY, IOP, BRISTOL, GB, vol. 24, no. 45, 11 octobre 2013, page 452001, ISSN: 0957-4484.

Cependant, cette technique se heurte au problème de conservation de la transparence du radôme aux ondes concernées.

Jusqu'à présent, aucune solution n'a permis d'aboutir à un chauffage résistif d'intensité suffisante, tout en conservant la transparence requise aux ondes radioélectriques.

### EXPOSÉ DE L'INVENTION

Pour répondre au moins partiellement aux inconvénients mentionnés ci-dessus, l'invention a tout d'abord pour objet un radôme destiné à protéger une antenne capable de rayonner et/ou de capter des ondes radioélectriques dans une gamme donnée de fréquences allant de 3 MHz à 300 GHz, ledit radôme étant équipé d'un système de chauffage comprenant deux contacts électriques entre lesquels sont agencés des éléments de chauffage résistifs.

Selon l'invention, lesdits éléments de chauffage résistifs sont des bandes parallèles espacées les unes des autres et présentant chacune deux extrémités respectivement connectées aux deux contacts électriques, chacune des bandes étant réalisée à l'aide d'un réseau de nano-éléments comportant des nanofils métalliques. De plus, les bandes présentent une première largeur (L1) strictement inférieure à la moitié de la longueur (λ) de l'onde radioélectrique rayonnée/captée par l'antenne, et la période (P) selon laquelle les bandes se succèdent est sensiblement égale au produit n.λ, avec (n) correspondant à un entier naturel de préférence différent de 1.

De manière surprenante, la structuration du système de chauffage en bandes de nanofils métalliques permet d'obtenir un chauffage résistif performant pour le dégivrage du radôme, tout en conservant un haut niveau de transparence aux ondes radioélectriques concernées. De plus, ces nano-éléments présentant des propriétés élevées de transparence dans le spectre visible, l'invention peut avantageusement être appliquée à des radômes semi-transparents sans altérer de façon trop conséquente les propriétés de transparence optique de ce radôme.

Enfin, l'invention peut être facilement mise en oeuvre à l'aide de techniques maîtrisées, à bas coûts, et parfaitement adaptées pour la structuration en bandes sur un support plan ou de forme plus complexe. A titre d'exemple, le dépôt des nano-éléments peut être réalisé par spray, à basse température et à haut débit, technologie largement maîtrisée notamment dans le domaine automobile.

L'invention présente de préférence au moins l'une des caractéristiques optionnelles suivantes, prises isolément ou en combinaison.

Le radôme présente une transparence aux ondes radioélectriques, dans ladite gamme donnée, supérieure à 50%, et plus préférentiellement supérieure à 70%.

De même, afin de conserver des propriétés de transparence optique, le radôme présente une transmittance globale supérieure à 60% dans le spectre visible, et plus préférentiellement comprise entre 70 et 90%.

De préférence, lesdits nano-éléments sont à base d'argent et/ou de cuivre et/ou de nickel et/ou d'or.

De préférence, les bandes présentent une première largeur L1 identique pour chaque bande, et elles sont séparées par des zones inter-bandes présentant une seconde largeur L2 identique pour chaque zone inter-bandes, le rapport entre la seconde largeur L2 et la première largeur L1 étant supérieur ou égal à 1. Cependant, la largeur des bandes pourraient différer d'une bande à l'autre, sans sortir du cadre de l'invention. Il en est de même pour les zones inter-bandes.

De préférence, la première largeur L1 est comprise entre 0,5 et 3 mm, et plus préférentiellement de l'ordre de 2 mm.

De préférence, la seconde largeur L2 est comprise entre 4 et 10 mm.

Selon un premier exemple de réalisation :
- chaque bande présente une résistance électrique comprise entre 3 et 4 Ω;
- la première largeur L1 est d'environ de 2 mm ; et
- la seconde largeur L2 est d'environ 2 mm.

Ce premier mode de réalisation se révèle parfaitement adapté pour de nombreuses applications, en particulier dans le domaine des télécommunications avec des antennes fonctionnant à 60 GHz.

Selon un second exemple de réalisation :
- chaque bande présente une résistance électrique comprise entre 8 et 10Ω;
- la première largeur L1 est d'environ 2 mm ; et
- la seconde largeur L2 est comprise entre 4 et 6 mm.

Ce second mode de réalisation se révèle parfaitement adapté pour de nombreuses applications, en particulier dans le domaine de l'automobile et de ses applications ACC (de l'anglais « *Auto Cruise Control* »), mettant en oeuvre des capteurs de détection longue distance intégrant des antennes fonctionnant à 77 GHz.

De préférence, le radôme présente une structure principale sur laquelle est déposé le système de chauffage, cette structure principale présentant une transparence intrinsèque aux ondes radioélectriques, dans ladite gamme donnée, supérieure à 70%.

De préférence, la structure principale est réalisée en poly(naphtalate d'éthylène) ou en acrylonitrile butadiène styrène, même si d'autres matériaux plastiques peuvent être envisagés, sans sortir du cadre de l'invention.

De préférence, le radôme est revêtu d'une couche anti-rayure et/ou de conduction thermique.

L'invention a également pour objet un ensemble comprenant une antenne capable de rayonner et/ou de capter des ondes radioélectriques dans une gamme donnée de fréquences allant de 3 MHz à 300 GHz, et un radôme tel que décrit ci-dessus.

De préférence, pour une meilleure transparence aux ondes, le radôme est agencé de sorte que ses bandes soient parallèles à la direction de polarisation de l'antenne.

En fonction de l'application envisagée, l'antenne est préférentiellement conçue pour rayonner et/ou capter des ondes radioélectriques de 24 GHz, de 60 GHz ou de 77 GHz. D'autres fréquences ou plages de fréquences sont bien entendu envisageables, sans sortir du cadre de l'invention.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- la figure 1 représente une vue schématique d'un ensemble selon l'invention, par exemple du type capteur de détection de longue distance ;
- la figure 2 représente une vue de face du radôme équipant l'ensemble montré sur la figure 1 ;
- la figure 3 est une vue schématique montrant les bandes de nano-éléments du radôme, disposées parallèlement à la direction de polarisation de l'antenne.

### EXPOSÉ DÉTAILLÉ DE MODES DE RÉALISATION PRÉFÉRÉS

En référence tout d'abord à la figure 1, il est représenté un ensemble 1 selon un mode de réalisation préféré de l'invention. Cet ensemble 1 est un système dédié au domaine des télécommunications, et comporte une antenne 2 fonctionnant à une fréquence de 60 GHz, ainsi qu'un radôme 4 protégeant cette antenne. Les réseaux de télécommunications terrestres utilisent en effet un grand nombre de liaisons point-à-point (faisceaux hertziens) destinés à transmettre des communications sur de longues distances, ou à interconnecter différentes parties d'un même réseau. Les antennes de ces liaisons sont généralement disposées sur des points culminants (pylônes, immeubles, montagnes) et donc naturellement exposés aux intempéries dont le gel et la neige. Les bandes typiques utilisées sont 30-45 GHz, 57-66 GHz et 71-86 GHz.

Cependant, d'autres applications sont possibles, par exemple un capteur de détection longue distance pour le domaine automobile, dans lequel l'antenne fonctionne à une fréquence de l'ordre de 77 GHz. Toujours dans le domaine automobile, l'ensemble 1 pourrait être un capteur de proximité, avec une antenne fonctionnant à une fréquence de 24 GHz.

Cependant, l'invention couvre tout ensemble 1 comprenant une antenne et son radôme, avec l'antenne capable de rayonner et/ou de capter des ondes radioélectriques dans une gamme donnée de fréquences allant de 3 MHz à 300 GHz. Les domaines d'application privilégiés sont l'automobile, le militaire et l'aéronautique.

En référence à présent à la figure 2, il est représenté le radôme 4 qui forme une partie du boîtier extérieur 6 de l'ensemble 1.

Le radôme 4 est ici plan, mais pourrait présenter une forme plus complexe, par exemple à simple ou à double courbure. Il comporte une structure plastique principale 8, présentant une transparence intrinsèque aux ondes radioélectriques concernées, supérieure à 70%. De façon conventionnelle, cette transparence correspond au pourcentage de rayonnement transmis, défini par le rapport entre la puissance transmise et la puissance incidente. La transparence aux ondes radioélectriques de la structure principale peut atteindre des valeurs très élevées, en fonction de la nature du matériau. Par exemple, une structure 8 en ABS (acrylonitrile butadiène styrène), d'épaisseur de 3 mm, présente une transparence aux ondes radioélectriques de l'ordre de 72%. Une structure 8 en PEN (poly(naphtalate d'éthylène)), d'épaisseur de 125 µm, présente une transparence aux ondes électriques atteignant 98%.

D'autres matériaux sont envisageables pour la structure 8, par exemple poly(téréphtalate d'éthylène), KAPTON® polyimide, polycarbonate, PMMA (PolyMéthylMéthAcrylate), copolymère ASA Acrylonytrile Styrène Acrylate, PE (PolyEthylène), PP (PolyPropylène), PES.

L'épaisseur de la structure principale 8 est adaptée au mieux afin d'optimiser la transparence aux ondes radioélectriques. Elle est typiquement de l'ordre de 1 à 3 mm, mais peut bien entendu être inférieure comme pour l'exemple du PEN décrit ci-dessus. D'une manière générale, la diminution de l'épaisseur de la structure permet d'augmenter la transparence aux ondes radioélectriques.

L'une des particularités de l'invention réside dans la présence d'un système de chauffage 10 équipant la structure principale 8 du radôme. Il s'agit d'un système comprenant des éléments de chauffage résistifs formant des bandes 12 espacées les unes des autres, et parallèles entre elles. A cet égard, il est indiqué que lorsque la structure 8 est non plane, le parallélisme entre les bandes 12 se caractérise par le parallélisme des plans contenant chacune de ces bandes.

Les bandes 12 présentent une première largeur L1, identique pour toutes les bandes. Celles-ci présentent également une même longueur par exemple comprise entre 2 et 20 cm, et de préférence entre 5 et 15 cm, ainsi qu'une même épaisseur qui est par exemple comprise entre 100 et 50.000 nm. Les bandes 12 sont chacune réalisées à l'aide d'un réseau de nano-éléments 18 comprenant des nanofils métalliques. Par nanofils, il est entendu des éléments dont le rapport entre la longueur et le diamètre est supérieur à 10, et dont le diamètre peut varier de 20 à 800 nm.

Ces nanofils métalliques 18 sont de préférence réalisés à l'aide d'un métal du type Ag, Au, Ni ou Cu, ou à l'aide d'un matériau contenant au moins 50 % de l'un des métaux précités. Des nanofils métalliques réalisés dans des matériaux différents pris parmi le groupe mentionné ci-dessus peuvent être mélangés au sein du réseau déposé sur la structure 8, sans sortir du cadre de l'invention.

D'ailleurs, d'autres type de nano-éléments peuvent également y être intégrés, comme des nanotubes de carbone et/ou des dérivés de ce type de nanotubes, des feuillets de graphène et/ou des dérivés de ce type de matériau, et/ou encore des nano-éléments à base de nitrure de bore ou d'oxydes métalliques, par exemple du type nitrure de bore hexagonal (h-BN), ZnO ou SiO2.

Les nano-éléments 18 forment un réseau surfacique percolant déposé à la surface de la structure principale 8 formant substrat. Sa densité surfacique peut être de l'ordre de 10 à 100 mg/m², et plus préférentiellement de l'ordre de 20 à 70 mg/m².

A deux extrémités opposées de chaque bande 12, il est respectivement prévu un contact électrique d'entrée 14 et un contact électrique de sortie 16, chacun réalisé à l'aide d'une fine lame de cuivre ou pâte d'argent. Ces contacts 14, 16 présentent des résistances linéaires largement inférieures à celles des bandes 12, afin d'assurer le chauffage résistif dans le réseau de nanofils métalliques 18. Ils sont par exemple du type films métalliques, obtenus par évaporation ou pulvérisation Ti/Au, Cr/Au, Cr/Alu. Le dépôt peut également être effectué à l'aide d'une laque, par exemple une laque argent, ou encore à l'aide d'adhésifs conducteurs électriques.

Les contacts électriques 14, 16 permettent d'appliquer une tension électrique sur les réseaux 18 formant des éléments résistifs de chauffage. Cette tension est délivrée par un appareillage approprié 20, éventuellement adapté pour l'alimentation de l'antenne 2, comme cela a été représenté schématiquement sur la figure 1. Les tensions d'alimentation envisagées sont comprises entre 1 et 20V, et préférentiellement entre 1 et 12V.

La résistance équivalente formée par toutes les bandes 12 du système de chauffage 10 est par exemple comprise entre 5 et 250 ohm.

Les bandes 12 sont espacées par des zones inter-bandes 22 sur lesquelles la structure principale 8 est laissée libre, c'est-à-dire sans dépôt de nanofils 18. Ces zones 22 présentent une seconde largeur L2 identique pour toutes les zones, et supérieure ou égale à la première largeur L1 des bandes 12. Le rapport entre les deux largeurs L1 et L2 est donc de préférence supérieur ou égal à 1. La somme des deux largeurs L1 et L2 correspond par ailleurs à la période P selon laquelle les bandes 12 se succèdent sur la structure principale 8.

De préférence, la première largeur L1 est comprise entre 0,5 et 3 mm, et encore plus préférentiellement de l'ordre de 2 mm, tandis que la seconde largeur L2 est préférentiellement comprise entre 2 et 8 mm.

Les dimensions L1 et P sont choisies en rapport avec la longueur d'onde du signal incident. Cette dernière est définie de la façon suivante λ=c/f, c étant la célérité de la lumière (299 792 458 m.s⁻¹) et f la fréquence de l'onde (en Hz). A titre d'exemple, la longueur d'onde associée est de 3,9 mm pour des fréquences de travail à 77 GHz, ou encore de 12,5 mm pour des fréquences de travail de 24 GHz.

La première largeur L1 des bandes 12 de nanofils d'argent est définie comme étant la plus faible possible, par exemple 0,5 mm, et dont la valeur maximum est de l'ordre de λ/2, soit typiquement environ 2 mm à 77 GHz. La période P peut être sensiblement égale à un multiple de λ, soit typiquement environ 4, 8 ou 12 mm à 77 GHz. Ainsi, il est fait en sorte que P soit sensiblement égal au produit n.λ, avec n correspondant à un entier naturel différent de 1. A titre informatif, une marge de plus ou moins 10% reste parfaitement acceptable entre la valeur de P et la valeur du produit n.λ.

Le dépôt des bandes de nanofils 18 s'effectue de manière conventionnelle. Les nanofils peuvent par exemple être déposés à haut débit et à basse température à l'aide d'un spray et d'un pochoir masquant les zones inter-bandes 22. Alternativement, le dépôt de nanofils peut être effectué sur toute la surface de la structure 8, pour ensuite être structuré afin de faire apparaître les bandes 12 en éliminant les nanofils au niveau des zones inter-bandes 22. Cette élimination peut être réalisée par ablation (gravure en solution ou tir laser). La technique de dépôt par nébulisation est également envisagée, sans sortir du cadre de l'invention.

Les nanofils 18 sont quant à eux obtenus au préalable de manière conventionnelle. Par exemple, des nanofils de cuivre peuvent être synthétisés selon la technique divulguée dans la publication Nano Research 2014, 7(3): 315-324*.* Pour des nanofils d'argent, ceux-ci peuvent être préparés selon le mode opératoire décrit dans la publication Nanotechnology 2013, 24, 215501.

La structure 8, équipée de ses bandes 12 de nanofils métalliques 18, peut être revêtue d'une couche de protection anti-rayure (non visible sur la figure 2), et/ou d'une couche de conduction thermique pour diffuser au mieux la chaleur produite par effet Joule sur toute la surface du radôme. Cette couche peut être de type polymère, résine, vernis ou autres, ou encore un film adhésif. Par exemple, il s'agit d'un adhésif barrière PSA laminé sur la structure 8, ou encore d'un vernis Polyuréthane PU appliqué par spray sur cette structure.

En fonction de l'application envisagée, le radôme 4 peut présenter des propriétés de semi-transparence optique, avec une transmittance supérieure à 60% dans le domaine visible, à savoir pour des longueurs d'ondes allant de 390 à 780 nm. Cette transmittance, également dénommée facteur de transmission ou transparence, peut néanmoins être supérieure pour le radôme 4, par exemple compris entre 70 et 90%. Cette gamme de transmittance très élevée peut être obtenue en choisissant judicieusement le matériau de la structure 8, son épaisseur, ainsi qu'en fixant judicieusement les largeurs L1 et L2. Cela permet au radôme 4 de conserver ses fonctions de semi-transparence optique, lorsqu'une telle fonction est souhaitée.

En outre, le radôme équipé des bandes 12 présente une transparence globale aux ondes radioélectriques concernées, supérieure à 70%. De façon surprenante, la simple structuration en bandes ou en « dents de râteau » des éléments résistifs permet effectivement d'obtenir une transparence élevée aux ondes radioélectriques, tout en procurant un chauffage satisfaisant pour engendrer un dégivrage ou un désembuage. Cet effet est d'autant plus surprenant que lorsque la surface complète de la structure 8 est revêtue de nanofils, la transparence aux ondes radioélectriques ne dépasse pas 25%, même en abaissant la densité de ces nanofils à des valeurs très faibles. Ce niveau de transparence s'avère tout à fait insuffisant pour permettre un bon fonctionnement du système associé, et la faible densité de nanofils conduisant à ce niveau de transparence ne permet de toute façon pas d'obtenir des températures convenables pour assurer un dégivrage correct du radôme.

Des tests mettant en exergue ces conclusions ont été effectués, et les résultats de ces tests sont répertoriés dans la tableau ci-après. Dans ce tableau, la première colonne représente la résistance électrique surfacique de la couche de nanofils, cette résistance étant inversement proportionnelle à la densité des nanofils au sein de la couche. La seconde colonne correspond à la transmittance pour une longueur d'onde de 550 nm. La transparence aux ondes radioélectriques (transparence RF) fait l'objet de la troisième colonne, pour des ondes émises à 60GHz. Enfin, la quatrième colonne fait état de la température obtenue à la surface du radôme.

| Résistance de surface (Ω/carré) | Transmittance (à 550 nm) (%) | Transparence RF (à 60 GHz) (%) | Température obtenue (à 12V) (°C) |
|---|---|---|---|
| 20 | 80 | 1 | 68 |
| 66 | 90 | 7 | 55 |
| 210 | 93 | 18 | 38 |
| 724 | 95 | 24 | 28 |

Ces tests, qui ne laissaient aucunement présager qu'une structuration particulière de la couche de nanofils métalliques puisse aboutir à la fois à un chauffage résistif satisfaisant, et à une transparence RF élevée, ont été réalisés dans les conditions suivantes.

### A. Synthèse des nanofils métalliques d'argent

L'élaboration des nanofils d'argent en solution est réalisée selon le procédé suivant :
1.766 g de PVP (polyvinylpyrrolidone) sont additionnés à 2,6 mg de NaCl (chlorure de sodium) dans 40 ml d'EG (éthylèneglycol). Le mélange est agité à 600 rpm (tours par minute) à 120°C, jusqu'à complète dissolution du PVP et de NaCl (environ 4-5 minutes). Ce mélange est ensuite ajouté goutte à goutte à une solution de 40 ml d'Ethylène Glycol (« EG ») dans laquelle sont dissous 0,68 g de AgNO3 (nitrate d'argent). Le bain d'huile est ensuite chauffé à 160°C et une agitation à 700 rpm est opérée pendant 80 minutes. Trois lavages sont réalisés au méthanol en centrifugeant à 2000 rpm pendant 20 min, puis les nanofils sont précipités à l'acétone, et enfin redispersés dans de l'eau ou du méthanol.

### B. Impression des bandes et des contacts électriques

Le substrat choisi est un substrat PEN de 125 µm de 10x10cm. Ce substrat correspond à la structure principale du radôme. Le substrat présente ici une transparence RF intrinsèque de 98%, pour des ondes générées à 60 GHz par l'antenne

Les contacts électriques sont constitués d'un dépôt de 150 nm d'Au, réalisé par pulvérisation cathodique avant l'impression des bandes de nanofils.

L'élaboration des bandes est quant à elle réalisée par spray pleine plaque d'un réseau de nanofils d'argent, de densité homogène d'une solution de nanofils métalliques à 0,5g/L dans le méthanol. Cette étape peut être réalisée à l'aide d'un spray Sonotek©. Quatre échantillons possédant des densités de nanofils croissantes sont préparés.

La couche de protection du radôme est constituée d'un adhésif barrière PSA laminé sur l'échantillon.

### C. Transparence du radôme

Les performances de transmittance et de transparence RF sont données aux colonnes 2 et 3 du tableau ci-dessus. Les résultats ont permis de dresser les conclusions exposées précédemment.

### D. Chauffage par effet Joule

La température ambiante lors des mesures est de 25°C. Les températures données à la quatrième colonne sont mesurées après 2 minutes de stabilisation à la tension appliquée, ici 12V. Les vitesses de chauffe sont de l'ordre de 1°C/s.

A présent, il va être décrit deux exemples de réalisation de l'invention. Ces deux exemples ont été réalisés avec les bandes 12 orientées parallèlement à la polarisation de l'antenne, comme cela est visible sur la figure 3. Sur celle-ci, il est représenté l'antenne 2 à polarisation linéaire unique, la direction de propagation de l'onde 2a, et la direction de polarisation de l'antenne 2b. Les bandes 12 sont parallèles à la direction de polarisation 2b.

### Exemple 1

Le premier exemple se révèle parfaitement adapté pour le domaine des télécommunications, avec des antennes fonctionnant aux alentours de 60 GHz. Les conditions opératoires sont identiques à celles mentionnées ci-dessus aux points A à D, avec les exceptions suivantes :
- la transparence RF est étudiée à 66 GHz.
- des bandes de nanofils sont réalisées avec une première largeur L1 de 2 mm, et les zones inter-bandes sont d'abord fixées avec une seconde largeur L2 de 2 mm (conduisant à une période P de 4 mm), puis la seconde largeur est fixée à 6 mm (conduisant à une période P de 8 mm).

Les résultats de ces tests sont donnés dans le tableau ci-dessous.

| Résistance bande (Ω) | Largeurs L1-L2 (mm-mm) | Période P (mm) | Transparence RF (à 66 GHz) (%) | Température obtenue (°C) |
|---|---|---|---|---|
| 3,5 | 2 - 2 | 4 | 98 | 44 (à 5V) |
| 5,2 | 2 - 6 | 8 | 96 | 40 (à 6V) |

Dans ce premier exemple, la résistance électrique de surface est extrêmement difficile à déterminer sur chaque bande, c'est la raison pour laquelle la première colonne du tableau renseigne sur la résistance électrique de chaque bande. Cette résistance est également dénommée « résistance 2 pointes », car elle est mesurée entre les deux reprises de chaque contact électrique, aux deux extrémités de l'une des bandes.

Ce premier exemple montre qu'il est possible d'obtenir une transparence RF extrêmement élevée avec des valeurs judicieusement choisies pour les valeurs L1 et L2. Plus précisément, avec une valeur L1 de 2 mm et une valeur L2 de 2 mm, la transparence RF peut atteindre 98% à 66 GHz (avec une résistance électrique de bande comprise entre 3 et 4 Ω, de préférence 3,5 Ω). Cette transparence obtenue pour le test décrit à la première ligne du tableau est notamment plus élevée que la transparence obtenue lors du second test associé à la seconde ligne. Pourtant, dans ce second test, la densité de nanofils est plus faible et la seconde largeur L2 des zones inter-bandes est plus élevée. Intuitivement, cela devait conduire à augmenter la transparence RF, mais les tests divulguent à l'inverse qu'il faut choisir une combinaison particulière pour les valeurs de L1 et L2 pour conserver une transparence RF quasi-parfaite.

Le chauffage résistif engendré est également très satisfaisant pour la combinaison retenue, puisqu'une température de 44°C a été obtenue avec l'application d'une tension de 5V. A ce titre, il est noté qu'une augmentation de la tension appliquée permet une élévation de la température de surface. Des limites de chauffage sont cependant associées à la tenue thermique des structures plastiques 8. Par exemple, avec une tension de 9V pour le second test, la température passe à 60°C au lieu des 40°C obtenus à 6V.

### Exemple 2

Le second exemple se révèle parfaitement adapté pour le domaine des capteurs de détection longue distance pour le domaine automobile, avec une antenne fonctionnant à une fréquence de l'ordre de 77 GHz. Ce type de capteur est particulièrement adapté pour les applications ACC.

Pour ce second exemple, les conditions opératoires sont identiques à celles du premier exemple, avec les exceptions suivantes :
- la transparence RF est étudiée à 77 GHz.
- pour les deux premiers tests, la structure principale du radôme est réalisée sur 2,4 mm d'épaisseur d'ABS, avec une transparence RF intrinsèque de 72%, tandis que pour le troisième test, la structure principale du radôme est identique à celle du premier test ;
- des bandes de nanofils sont réalisées avec une première largeur L1 de 2 mm, et les zones inter-bandes sont d'abord fixées avec une seconde largeur L2 de 4,5 mm (conduisant à une période P de 6,5 mm pour ce premier test), puis la seconde largeur est fixée à 7,5 mm (conduisant à une période P de 9,5 mm pour ce second test), et enfin la seconde largeur est fixée à 5,5 mm (conduisant à une période P de 7,5 mm pour ce troisième test).

Les résultats de ces tests sont donnés dans le tableau ci-dessous.

| Résistance bande (Ω) | Largeurs L1-L2 (mm-mm) | Période P (mm) | Transparence RF (à 77 GHz) (%) | Température obtenue (°C) |
|---|---|---|---|---|
| 9,4 | 2 - 4,5 | 6,5 | 97 | 40 (à 10V) |
| 10,2 | 2 - 7,5 | 9,5 | 95 | 45 (à 12V) |
| 8,5 | 2 - 5,5 | 7,5 | 98 | 42 (à 9V) |

Ce second exemple montre également qu'il est possible d'obtenir une transparence RF extrêmement élevée avec des valeurs judicieusement choisies pour les valeurs L1 et L2, et pour une structure principale de nature donnée. Plus précisément, avec une valeur L1 de 2 mm et une valeur L2 entre 4 et 5 mm, de préférence 4,5 mm, la transparence RF peut atteindre 97% à 77 GHz (avec une résistance électrique de bande comprise entre 9 et 10 Ω, de préférence 9,5 Ω). Cette transparence RF obtenue lors du test décrit à la première ligne du tableau est notamment plus élevée que la transparence RF obtenue lors du second test associé à la seconde ligne. Pourtant, dans ce second test, la densité de nanofils est plus faible et la seconde largeur L2 des zones inter-bandes est plus élevée. Intuitivement, cela devait conduire à augmenter la transparence RF, mais les tests divulguent à l'inverse qu'il existe une combinaison particulière pour les valeurs de L1 et L2 permettant de conserver une transparence RF quasi-parfaite.

Le chauffage résistif engendré est également très satisfaisant pour la combinaison retenue, puisqu'une température de 40°C a été obtenue avec l'application d'une tension de 10V.

De la même manière, avec la structure principale différente retenue pour le troisième test, la combinaison la plus satisfaisante réside dans une valeur L1 de 2 mm et une valeur L2 entre 5 et 6 mm, de préférence 5,5 mm. La transparence RF peut alors atteindre 98% à 77 GHz (avec une résistance électrique de bande comprise entre 8 et 9 Ω, de préférence 8,5 Ω). Le chauffage résistif engendré est également très satisfaisant pour la combinaison retenue, puisqu'une température de 42°C a été obtenue avec l'application d'une tension de 9V.

Bien entendu, diverses modifications peuvent être apportées par l'homme du métier à l'invention qui vient d'être décrite, uniquement à titre d'exemples non limitatifs.

## Revendications

1. Radôme (4) destiné à protéger une antenne (2) capable de rayonner et/ou de capter des ondes radioélectriques dans une gamme donnée de fréquences allant de 3 MHz à 300 GHz, ledit radôme étant équipé d'un système de chauffage (10) comprenant deux contacts électriques (14, 16) entre lesquels sont agencés des éléments de chauffage résistifs (12),
lesdits éléments de chauffage résistifs (12) sont des bandes parallèles espacées les unes des autres et présentant chacune deux extrémités respectivement connectées aux deux contacts électriques (14, 16), chacune des bandes (12) étant réalisée à l'aide d'un réseau de nano-éléments comportant des nanofils métalliques (18),
et les bandes (12) présentent une première largeur (L1) strictement inférieure à la moitié de la longueur (λ) de l'onde radioélectrique rayonnée/captée par l'antenne, et en ce que la période (P) selon laquelle les bandes (12) se succèdent est sensiblement égale au produit n.λ, avec (n) correspondant à un entier naturel de préférence différent de 1.

2. Radôme selon la revendication 1, **caractérisé en ce qu'**il présente une transparence aux ondes radioélectriques, dans ladite gamme donnée, supérieure à 50%, et plus préférentiellement supérieure à 70%.

3. Radôme selon la revendication 1 ou la revendication 2, **caractérisé en ce qu'**il présente une transmittance globale supérieure à 60% dans le spectre visible, et plus préférentiellement comprise entre 70 et 90%.

4. Radôme selon l'une quelconque des revendications précédentes, **caractérisé en ce que** lesdits nano-éléments (18) sont à base d'argent et/ou de cuivre et/ou de nickel et/ou d'or.

5. Radôme selon l'une quelconque des revendications précédentes, **caractérisé en ce que** les bandes (12) présentent une première largeur (L1) identique pour chaque bande, et **en ce qu'**elles sont séparées par des zones inter-bandes (22) présentant une seconde largeur (L2) identique pour chaque zone inter-bandes, le rapport entre la seconde largeur (L2) et la première largeur (L1) étant supérieur ou égal à 1.

6. Radôme selon la revendication 5, **caractérisé en ce que** la première largeur (L1) est comprise entre 0,5 et 3 mm, et de préférence de l'ordre de 2 mm.

7. Radôme selon la revendication 5 ou la revendication 6, **caractérisé en ce que** la seconde largeur (L2) est comprise entre 4 et 10 mm.

8. Radôme selon l'une quelconque des revendications 5 à 6 **caractérisé en ce que** :
- chaque bande (12) présente une résistance électrique comprise entre 3 et 4 Ω ;
- la première largeur (L1) est d'environ de 2 mm ; et
- la seconde largeur (L2) est d'environ 2 mm.

9. Radôme selon l'une quelconque des revendications 5 à 7, **caractérisé en ce que** :
- chaque bande (12) présente une résistance électrique comprise entre 8 et 10 Ω ;
- la première largeur (L1) est d'environ 2 mm ; et
- la seconde largeur (L2) est comprise entre 4 et 6 mm.

10. Radôme selon l'une quelconque des revendications précédentes, **caractérisé en ce qu'**il présente une structure principale (8) sur laquelle est déposé le système de chauffage (10), ladite structure principale présentant une transparence intrinsèque aux ondes radioélectriques, dans ladite gamme donnée, supérieure à 70%.

11. Radôme selon la revendication précédente, **caractérisé en ce que** la structure principale (8) est réalisée en poly(naphtalate d'éthylène) ou en acrylonitrile butadiène styrène.

12. Radôme selon l'une quelconque des revendications précédentes, **caractérisé en ce qu'**il est revêtu d'une couche anti-rayure et/ou de conduction thermique.

13. Ensemble (1) comprenant une antenne (2) capable de rayonner et/ou de capter des ondes radioélectriques dans une gamme donnée de fréquences allant de 3 MHz à 300 GHz, et un radôme (4) selon l'une quelconque des revendications précédentes.

14. Ensemble selon la revendication précédente, **caractérisé en ce que** le radôme (4) est agencé de sorte que ses bandes soient parallèles à la direction de polarisation de l'antenne (2).

15. Ensemble selon la revendication 13 ou la revendication 14, **caractérisé en ce que** l'antenne (2) est conçue pour rayonner et/ou capter des ondes radioélectriques de 24 GHz, de 60 GHz ou de 77 GHz.

## Patentansprüche

1. Radom (4), welches dazu vorgesehen ist, eine Antenne (2) zu schützen, welche in der Lage ist, radioelektrische Wellen in einem gegebenen Frequenzbereich abzustrahlen und/oder zu empfangen, welcher von 3 MHz bis 300 GHz läuft, wobei das Radom mit einem Heizsystem (10) ausgerüstet ist, welches zwei elektrische Kontakte (14, 16) umfasst, zwischen welchen Widerstand-Heizelemente (12) angeordnet sind,
wobei die Widerstand-Heizelemente (12) parallele Bänder sind, welche voneinander beabstandet sind und jeweils zwei Enden aufweisen, welche jeweils mit den beiden elektrischen Kontakten (14, 16) verbunden sind, wobei jedes der Bänder (12) mit Hilfe eines Netzes aus Nanoelementen hergestellt ist, welches metallische Nanodrähte (18) umfasst,
und wobei die Bänder (12) eine erste Breite (L1) aufweisen, welche streng kleiner als die Hälfte der Länge (λ) der von der Antenne abgestrahlten/empfangenen radioelektrischen Welle ist, und wobei die Periode (P), gemäß welcher die Bänder (12) aufeinander folgen, im Wesentlichen gleich dem Produkt n*λ ist, wobei (n) einer natürlichen Ganzzahl, vorzugsweise verschieden von 1, entspricht.

2. Radom nach Anspruch 1, **dadurch gekennzeichnet, dass** es eine Transparenz für radioelektrische Wellen in dem gegebenen Bereich größer als 50% und weiter bevorzugt größer als 70% aufweist.

3. Radom nach Anspruch 1 oder Anspruch 2, **dadurch gekennzeichnet, dass** es eine globale Durchlässigkeit größer als 60% und weiter vorzugsweise zwischen 70% und 90% im sichtbaren Spektrum aufweist.

4. Radom nach einem der vorhergehenden Ansprüche, **dadurch gekennzeichnet, dass** die Nanoelemente (18) auf Basis von Silber und/oder Kupfer und/oder Nickel und/oder Gold sind.

5. Radom nach einem der vorhergehenden Ansprüche, **dadurch gekennzeichnet, dass** die Bänder (12) eine erste Breite (L1) aufweisen, welche für jedes Band identisch ist, und dass sie durch Zwischenband-Zonen (22) getrennt sind, welche eine zweite Breite (L2) aufweisen, welche für jede Zwischenband-Zone identisch ist, wobei das Verhältnis zwischen der zweiten Breite (L2) und der ersten Breite (L1) größer oder gleich 1 ist.

6. Radom nach Anspruch 5, **dadurch gekennzeichnet, dass** die erste Breite (L1) zwischen 0,5 und 3 mm und vorzugsweise in der Größenordnung von 2 mm beträgt.

7. Radom nach Anspruch 5 oder Anspruch 6, **dadurch gekennzeichnet, dass** die zweite Breite (L2) zwischen 4 und 10 mm beträgt.

8. Radom nach einem der Ansprüche 5 bis 6, **dadurch gekennzeichnet, dass**:
- jedes Band (12) einen elektrischen Widerstand aufweist, welcher zwischen 3 und 4 Ω beträgt;
- die erste Breite (L1) etwa 2 mm beträgt; und
- die zweite Breite (L2) etwa 2 mm beträgt.

9. Radom nach einem der Ansprüche 5 bis 7, **dadurch gekennzeichnet, dass**:
- jedes Band (12) einen elektrischen Widerstand aufweist, welcher zwischen 8 und 10 Ω beträgt;
- die erste Breite (L1) etwa 2 mm beträgt; und
- die zweite Breite (L2) zwischen 4 und 6 mm beträgt.

10. Radom nach einem der vorhergehenden Ansprüche, **dadurch gekennzeichnet, dass** es eine Hauptstruktur (8) aufweist, an welcher das Heizsystem (10) angeordnet ist, wobei die Hauptstruktur eine intrinsische Transparenz für radioelektrische Wellen in dem gegebenen Bereich größer als 70% aufweist.

11. Radom nach dem vorhergehenden Anspruch, **dadurch gekennzeichnet, dass** die Hauptstruktur (8) aus Poly(ethylennaphtalat) oder aus Acrylnitril-Butadien-Styrol hergestellt ist.

12. Radom nach einem der vorhergehenden Ansprüche, **dadurch gekennzeichnet, dass** es mit einer kratzfesten und/oder einer thermisch leitfähigen Schicht bedeckt ist.

13. Anordnung (1), umfassend eine Antenne (2), welche in der Lage ist, radioelektrische Wellen in einem gegebenen Frequenzbereich abzustrahlen und/oder zu empfangen, welcher von 3 MHz bis 300 GHz läuft, und ein Radom (4) nach einem der vorhergehenden Ansprüche.

14. Anordnung nach dem vorhergehenden Anspruch, **dadurch gekennzeichnet, dass** das Radom (4) derart angeordnet ist, dass seine Bänder parallel zu der Richtung der Polarisation der Antenne (2) sind.

15. Anordnung nach Anspruch 13 oder Anspruch 14, **dadurch gekennzeichnet, dass** die Antenne (2) dazu ausgelegt ist, radioelektrische Wellen von 24 GHz, von 60 GHz oder von 77 GHz abzustrahlen und/oder zu empfangen.

## Claims

1. A radome (4) for protecting an antenna (2) capable of radiating and/or sensing radio waves in a given frequency range ranging from 3 MHz to 300 GHz, said radome being equipped with a heating system (10) comprising two electrical contacts (14, 16) between which resistive heating elements (12) are arranged,
said resistive heating elements (12) are parallel strips spaced apart from one another and each having two ends respectively connected to both electrical contacts (14, 16), each of the strips (12) being made using a network of nanoelements including metal nanowires (18),
and the strips (12) have a first width (L1) strictly lower than half the length (λ) of the radio wave radiated/sensed by the antenna, and in that the period (P) at which the strips (12) succeed each other is substantially equal to the product n.λ, with (n) corresponding to a positive integer preferably different from 1.

2. The radome according to claim 1, **characterised in that** it has a transparency to radio waves, in said given range, higher than 50 %, and more preferentially higher than 70 %.

3. The radome according to claim 1 or claim 2, **characterised in that** it has an overall transmittance higher than 60 % in the visible spectrum, and more preferentially between 70 and 90 %.

4. The radome according to any of the preceding claims, **characterised in that** said nanoelements (18) are silver and/or copper and/or nickel and/or gold-based.

5. The radome according to any of the preceding claims, **characterised in that** the strips (12) have a first width (L1) identical for each strip, and **in that** they are separated by inter-strip zones (22) having a second width (L2) identical for each inter-strip zone, the ratio of the second width (L2) to the first width (L1) being higher than or equal to 1.

6. The radome according to claim 5, **characterised in that** the first width (L1) is between 0.5 and 3 mm, and preferably in the order of 2 mm.

7. The radome according to claim 5 or claim 6, **characterised in that** the second width (L2) is between 4 and 10 mm.

8. The radome according to any of claims 5 to 6, **characterised in that**:
- each strip (12) has an electric resistance between 3 and 4 Ω;
- the first width (L1) is about 2 mm; and
- the second width (L2) is about 2 mm.

9. The radome according to any of claims 5 to 7, **characterised in that**:
- each strip (12) has an electric resistance between 8 and 10 Ω;
- the first width (L1) is about 2 mm; and
- the second width (L2) is between 4 and 6 mm.

10. The radome according to any of the preceding claims, **characterised in that** it has a main structure (8) on which the heating system (10) is deposited, said main structure having an intrinsic transparency to radio waves, in said given range, higher than 70 %.

11. The radome according to the preceding claim, **characterised in that** the main structure (8) is made of poly(ethylene naphthalate) or in acrylonitrile butadiene styrene.

12. The radome according to any of the preceding claims, **characterised in that** it is coated with an anti-scratch and/or heat conduction layer.

13. An assembly (1) comprising an antenna (2) capable of radiating and/or sensing radio waves in a given frequency range ranging from 3 MHz to 300 GHz, and a radome (4) according to any of the preceding claims.

14. The assembly according to the preceding claim, **characterised in that** the radome (4) is arranged such that its strips are parallel to the direction of polarisation of the antenna (2).

15. The assembly according to claim 13 or claim 14, **characterised in that** the antenna (2) is designed to radiate and/or sense radio waves of 24 GHz, 60 GHz or 77 GHz.
